# EUROPÄISCHE PATENTSCHRIFT

(11) **EP 2 234 815 B1**
(45) Veröffentlichungstag und Bekanntmachung des Hinweises auf die Patenterteilung: **20.03.2013**
(21) Anmeldenummer: 08864629.4
(22) Anmeldetag: 22.12.2008
(51) Int. Cl.: B41N 7/06, B41N 10/00, B41F 31/26

(54) **REIBER- ODER ÜBERTRAGUNGSWALZE**
CONTACT OR TRANSFER ROLLER
CYLINDRE DE CONTACT OU DE TRANSFERT

(30) Priorität: 21.12.2007 DE 102007062940
(43) Veröffentlichungstag der Anmeldung: 06.10.2010
(73) Patentinhaber: WEROS Technology GmbH, 49324 Melle (DE)
(72) Erfinder: ROSEMANN, Thomas, 49143 Bissendorf (DE); SIEBERT, Achim, 49143 Bissendorf (DE); TELLENBRÖKER, Jörg, 32139 Spenge (DE); HAAKMANN, Andreas, 49191 Belm (DE)
(74) Vertreter: Gudat, Axel
(86) Internationale Anmeldenummer: PCT/DE2008/002112
(87) Internationale Veröffentlichungsnummer: WO 2009/080003

(56) Entgegenhaltungen:
- EP-A- 1 266 700
- DE-A1- 2 227 485
- US-A- 4 178 850
- US-A- 4 198 739

## Beschreibung

Die Erfindung betrifft eine Reiber- oder Übertragungswalze für eine Druckmaschine, insbesondere Offsetdruckmaschine, wie sie in den Ansprüchen definiert wird. Weiterhin betrifft die Erfindung eine Druckmaschine mit einer erfindungsgemäßen Reiber- oder Übertragungswalze.

Farbwerke von Druckmaschinen dienen dazu, das Verdruckmittel bzw. die zu verdruckende Farbe von einem Reservoir auf eine Druckform zu übertragen, von welcher das zu erzeugende Bild zumeist auf einen Gummituchzylinder und von diesem auf das zu bedruckende Material wie z.B. eine Papierlage übertragen wird. Das Farbwerk besteht hierbei aus einer Vielzahl unterschiedlicher Walzen, die paarweise gegeneinander unter Ausbildung eines Walzenspaltes arbeiten. Ein erster Typ von Walzen sind hierbei Übertragungswalzen mit einer auf dem Walzenkern aufgebrachten elastomeren Beschichtung. Ein zweiter Typ von Walzen sind Reiber- oder harte Übertragungswalzen, bei welchen der Bezug aus einem polymeren Material unmittelbar auf den Walzenkern, der zumeist aus einem metallischen Werkstoff besteht, oder auf einer hartelastischen Zwischenschicht mit einer Härte von größer 10 Shore D aufgebracht ist. Die Reiberwalzen führen beim Betrieb des Farbwerkes eine traversierende Bewegung in Walzenlängsrichtung durch, um durch diese in Zusammenwirken mit einer weichelastisch bezogenen Übertragungswalze den Farbfilm im Walzenspalt zu homogenisieren. Übertragungswalzen des oben genannten zweiten Typs üben eine derartige traversierende Bewegung nicht aus. Übertragungswalzen des ersten Typs arbeiten hierbei in dem Farbwerk zumeist gegen eine oder mehrere der Reiber- oder harte Übertragungswalzen des zweiten Typs.

Wesentlich für die Funktionsweise des Farbwerkes und eine optimale Homogenisierung des Verdruckmittels, Auftreten von Inhomogenitäten des Verdruckmittelfilms wie z.B. Cording-Effekte usw. und für ein möglichst optimales Druckbild ist hierbei, dass in ihren elastischen Eigenschaften genau aufeinander abgestimmte Walzenpaare jeweils gegeneinander arbeiten. Die dynamischen Eigenschaften der Walzen sind angesichts der sehr hohen Rotationsgeschwindigkeiten und der aufeinander abgestimmten Härten der gegeneinander arbeitenden Walzen in diesem Zusammenhang somit von wesentlicher Bedeutung, aber auch die hydrophilen bzw. hydrophoben Oberflächeneigenschaften der Walzen. Andererseits sind an Reiberwalzen und harte Übertragungswalzen des zweiten Typs besonders hohe Anforderungen hinsichtlich des Abrasionsverhaltens und der mechanischen Stabilität zu stellen. Aus diesen Gründen werden Reiberwalzen oder harte Übertragungswalzen zumeist mit Bezügen aus Hartgummi oder Rilsan eingesetzt. Die oben genannten Erfordernisse werden somit durch die Konstruktion des Farbwerkes mit den oben genannten Walzen des ersten und des zweiten Typs erfüllt, die jeweils eine grundsätzlich unterschiedliche Funktion in dem Farbwerk haben.

Walzen des ersten Typs wurden hinsichtlich ihrer Oberflächeneigenschaften bereits vielfältig optimiert, insbesondere auch hinsichtlich der Optimierung des Druckbildes, der Optimierung des Farbmitteltransportes in dem Farbwerk usw. Hierzu wurde verschiedentlich vorgeschlagen, elastomere Materialien enthaltend fluorierte Polyolefine einzusetzen.

Dennoch ist es weiterhin ein Bedürfnis, den Farbmitteltransport in dem Druckwerk weiter in Richtung auf ein optimiertes Druckbild zu verbessern, den Druckprozess weniger störanfällig zu machen, korrigierende Eingriffe in den Druckprozess zu minimieren und insbesondere auch das Emulgierverhalten des Verdruckmittels bei Druckmaschinen, die ein Farbwerk in Kombination mit mindestens einem Feuchtwerk einsetzen, weiter zu verbessern.

Ferner ist aus der EP 942 833 B1 eine Walze für Farbbearbeitung mit einer Beschichtung aus einem polymeren Material oder reaktivem Harz bekannt, die eine Schichtdicke aufweist, die wesentlich geringer als 500 µm ist. Insbesondere kann die Beschichtung aus einem duromeren Phenolharz oder Polyurethanharz bestehen. Hierdurch kann ein guter Wärmeübergang vom Verdruckmittel zum Walzenkern erfolgen. Obwohl die Walzenoberfläche eine gewisse Oleophilie aufweist können die oben genannten Probleme unter Einsatz solcher Walzen jedoch nicht gelöst werden.

Die US 4,198,739 und die DE 2 227 485 beschreiben Walzen mit Oberflächen aus Hochpolymeren wie FEP oder PTFE. Die US 4,178,850 und die EP 1 266 700 A2 beschreiben Walzen mit Bezügen aus elastomeren Materialien wie Fluoroelastomeren.

Der Erfindung liegt die Aufgabe zugrunde, ein Farbwerk bzw. in diesem einzusetzende Walzen bereitzustellen, die die oben genannten Probleme lösen. Diese Aufgabe wird durch eine Walze gemäß Anspruch 1 sowie ein zumindest eine derartige Walze enthaltendes Farbwerk bzw. Druckwerk gelöst, wobei die Walze als Reiberwalze bzw. harte Übertragungswalze ausgeführt ist.

Überraschenderweise wird unter Verwendung der erfindungsgemäßen Walzen eine Verbesserung des Druckbildes und auch des Verdruckmitteltransportes innerhalb des Druckwerkes beobachtet, der auch Unregelmäßigkeiten in dem Druckprozess deutlich vermindert und einen gleichmäßigeren Maschinenlauf ermöglicht. Dies gilt insbesondere auch dann, wenn die erfindungsgemäßen Walzen gegen weichelastische Übertragungswalzen mit einer stark hydrophobisierten Oberfläche arbeiten, z.B. mit einen Bezug bestehend überwiegend oder im wesentlichen vollständig aus Fluorpolymeren oder Fluorelastomeren im Hinblick auf das polymere Material, wie sie aus der DE 10 2004 054 425 bekannt sind. Dies wird darauf zurückgeführt, dass die Verreibung bzw. Homogenisierung des fluiden Verdruckmittels in dem Walzenspalt wesentlich dadurch erleichtert wird, dass die gegeneinander arbeitenden Walzen ähnliche Oberflächenenergien aufweisen und nicht mehr stark hydrophobisierte Walzen (z.B. weichelastische Übertragungswalzen) gegen eher hydrophile Walzen wie Rilsan- oder Hartgummireiber arbeiten. Durch die Anpassung der Oberflächenenergien der beiden Walzen am Walzenspalt kann somit die Homogenisierung sowie auch der Verdruckmitteltransport in dem Farbwerk überraschenderweise wesentlich verbessert werden. Dies vermindert Eingriffe in den Druckprozess und ermöglicht eine Erhöhung der Druckgeschwindigkeit und verbesserte Bildung des Fluidfilms.

Die Härte des oberflächennahen fluorpolymeren Bezugs ist ≥15 Shore D, und bevorzugt ≥ 20-25 Shore D oder ≥ 30-35 Shore D betragen. Vorzugsweise liegt die Härte des Bezugs im Bereich von 25-90 Shore D, z.B. im Bereich von 30-80 Shore D, besonders bevorzugt im Bereich von 30 oder 40 bis 60 oder 70 Shore D.

Alternativ zu einer Härte im ≥15 Shore D oder in Kombination hier mit kann bei der erfindungsgemäßen Walze der oberflächennahe fluorpolymere Bezug eine Ritzhärte nach ISO 15184:1998 (E) von 6B oder härter aufweisen, vorzugsweise eine Ritzhärte von 5B bis 4B oder härter, beispielsweise eine Ritzhärte von 2B bis B oder härter. Insbesondere kann die Ritzhärte auch F bis H oder härter sein, beispielsweise ≥ 2H oder ≥ 3H oder ≥ 4H. Die Ritzhärte wird hierbei nach einem Härteprüfverfahren nach Wolff-Willborn bestimmt. Bei der jeweils angegebenen Härte liegt somit ein Walzenbezug vor, der bei einem Ritzversuch mit einem definierten Bleistift gemäß ISO 15184 noch keine Ritzmarken erkennen lässt. Die angegebene Bleistifthärte entspricht somit dem härtesten Bleistift, bei welchem eine entsprechende Ritzmarke gerade noch nicht erkennbar ist. Die Ritzmarke kann jeweils sichtbar oder tastbar sein. Der jeweils erzeugte Ritz kann in einer plastischen Deformation des Walzenbezuges bestehen (bei noch stärkerer Ritzung kann der Ritz Material zerstören und unter Ausbildung einer Zerstörung der Kohäsion des Walzenmaterials (cohesive fracture)), d.h. unter Einreißen des Materials, erzeugt sein, wobei die Risserzeugung gegebenenfalls bis zum Substrat hin erfolgen kann. Wie die Ritzhärte hängt auch die Shore-Härte von den Kohäsivkräften des Materials ab, wobei beide physikalische Größen jedoch nicht direkt miteinander korrelieren.

Durch die Ritzhärte des Bezuges werden somit die oberflächennahen Kohäsivkräfte des Bezuges bestimmt. Es hat sich hierbei herausgestellt, dass zur Lösung der Aufgabe Reiber- oder Übertragungswalzen besonders vorteilhaft sind, die somit eine Bezugoberseite mit definierten Kohäsivkräften aufweisen, wobei die Köhäsivkräfte einer Ritzhärte von 6B oder höher entsprechen, um überraschenderweise eine erfindungsgemäße Verbesserung der Homogenisierung sowie auch des Verdruckmitteltransportes in dem Farbwerk zu erzielen.

Das fluorierte Polymer des Bezuges der erfindungsgemäßen Walzen ist ein duroplastisches oder energieelastisches Material.

Der fluoropolymere Bezug der erfindungsgemäßen Walze kann somit "nicht" oder "praktisch nicht" elastisch sein und unterscheidet sich daher grundlegend von herkömmlichen elastomeren Bezügen. Der Begriff "nicht elastisch" kann hier im Sinne von "nicht entropieelastisch" oder "nicht gummi- bzw. weichelastische" verstanden werden, der Bezug kann somit gegebenenfalls eine "Energieelastizität" aufweisen. Ausgehend von einem T (Temperatur)- vs. logE (Elastiziätsmodul) Diagramm (xy-Darstellung) ist hierbei bei Temperaturen unterhalb des Glasübergangs der energieelastische Bereich, bei Temperaturen oberhalb des Glasübergangs der entropieelastische Bereich. Bestehen mehrere Glasübergangstemperaturen so kann hier gegebenenfalls der der Raumtemperatur nächst benachbarte Glasübergang verstanden werden, insbesondere der der Raumtemperatur nächst benachbarte Glasübergang mit einer höheren Übergangstemperatur als Raumtemperatur. Insbesondere kann das Bezugsmaterial so gewählt sein, dass die Glasübergangstemperatur oberhalb Raumtemperatur und/oder oberhalb der Betriebstemperatur des Walzenbezuges liegt. Die Glasübergangstemperatur (gegebenenfalls durch den Wendepunkt definiert) kann ≥ 20-30°b, ≥ 40-50°C oder ≥ 60-70°C oder ggf. auch ≥ 80-90°C betragen, bei den Temperaturen von 20-30°C, 40-50°C, 60-70°C und/oder ggf. auch 80-90°C kann der fluoropolymere Bezug somit energieelastisch sein. Die Glasübergangstemperatur kann kleiner ≤ 250-300°C oder ≤ 175-200°C betragen, sie kann auch ≤ 125-150°C oder ≤ 250-300°C sein, sie kann allgemein unterhalb oder auch oberhalb der Zersetzungstemperatur des polymeren Beschichtungsmaterials liegen. Insbesondere kann die Obergrenze der Glasübergangstemperatur auch ≤ 30-50°C oder etwa Raumtemperatur (22°C) betragen. Ist eine Zwischenschicht aus einem polymeren Material zwischen dem fluoropolymeren Bezug und dem Walzenkern vorgesehen (die somit von der Haftvermittlerschicht verschieden ist), so kann diese ebenfalls bei den Betriebsbedingungen der Walze oder bei Raumtemperatur oder bei Temperaturen von 20-30°C, 40-50°C, 60-70°C oder ggf. auch 80-90°C "hartelastisch" oder "energieelastisch" sein und sich somit von herkömmlichen weichelastischen ("entropieelastischen") Zwischenschichten unterscheiden. Das Elastizitätsmodul der polymeren (hartelastischen) Zwischenschicht kann bei Raumtemperatur, bei 30°C, bei 50°C, bei 70°C und/oder der Betriebstemperatur der Walze größer sein als das des fluoropolymeren, oberflächennahen Bezuges.

Es versteht sich, dass der Bezug vorzugsweise unmittelbar auf der hartelastischen Zwischenschicht aufgebracht sein kann, vorzugsweise unter Verwendung einer Haftvermittlerschicht.

Die Walze kann eine Oberflächenrauhigkeit (d.h. gemittelte Rautiefe Rz bestimmt nach DIN EN ISO 4287) von ≤ 17-20 µm Rz aufweist, vorzugsweise ≤ 12-15 µm oder ≤ 7-10 µm, besonders bevorzugt ≤ 4-5 µm oder ≤ 2-3 µm oder ≤ 1 µm.

Die Oberflächenenergie der erfindungsgemäßen Walze bzw. die des Walzenbezuges, der die Walzenoberfläche bereitstellen kann, beträgt somit vorzugsweise ≤ 25 mN/m, besonders bevorzugt ≤ 22-23 mN/m oder ≤ 20-21 mN/m, so dass direkt von der Walzenoberfläche kein Wasser adaptiert wird. Hierdurch wird die Emulsion insgesamt wasserärmer. Dies ist ein wesentlicher Vorteil gegenüber den bisher bei derartigen Walzen mit dünner Beschichtung verwendeten Materialien. Obwohl die Beschichtungen zur Hydrophobisierung der Walzenoberfläche dienten, damit diese nicht mehr Wasser sondern Farbe aufnehmen, adaptierten diese anscheinend immer noch in relevantem Umfang Wasser, was auch für Rilsan-beschichtete Walzen gilt. Wie im Rahmen der Erfindung gezeigt wurde, ist dies wahrscheinlich die Ursache für Prozessinstabilitäten, die durch die kein Wasser mehr adaptierenden, erfindungsgemäßen Walzen beseitigt werden können.

Weiterhin wurde überraschenderweise festgestellt, dass Ablagerungen von Siliziumkomplexen auf den erfindungsgemäßen Walzen deutlich verringert werden können. Hierbei ist die Ursache für das Entstehen derartiger siliziumhaltiger Komplexe, die zu instabilen und fehlerhaften Emulsionen des Verdruckmittels führen, letztlich nicht geklärt. Die Entstehung der Siliziumkomplexe hängt in komplizierter Weise von den jeweils verwendeten Verdruckmitteln sowie auch den verwendeten zu bedruckenden Materialien wie z.B. Papiersorten ab. Zugleich wird auch die Entstehung derartiger Siliziumkomplexe auf den weichelastischen Übertragungswalzen, die gegen die erfindungsgemäßen Walzen arbeiten, vermindert, was auf ein gewisses "Impfverhalten" schließen lässt. Weiterhin können mittels der erfindungsgemäßen Walzen überraschenderweise oftmals auch Ablagerungen von Calciiumkomplexen auf den Walzenoberflächen deutlich vermindert werden. Die Verminderung der Ablagerung derartiger Siliziumkomplexe kann teilweise unabhängig von der Verminderung ebenfalls unerwünschter Ablagerungen wie Calciumkomplexen erfolgen, und umgekehrt, bei bestimmten Druckbedingungen können mittels der erfindungsgemäßen Walzen auch Ablagerungen sowohl von Siliziumals auch von Calciumkomplexen auf den Walzenoberflächen verhindert werden. Diese Silizium- und Calciumablagerungen können gemeinsam, teilweise aber auch unabhängig voneinander auftreten, die Ursachen für diese Ablagerungen sind noch nicht verstanden. Diese Vorteile der erfindungsgemäßen Walzen werden insbesondere bei Walzen mit Beschichtungen aus duromerem Material wie z.B. hochvernetzten fluorierten Polyurethanharzen, Epoxydharzen, Polyesterharzen, Polyetherharzen und/oder Acrylatharzen beobachtet. In ähnlicher Weise werden diese Vorteile beobachtet, wenn der Bezug hochvernetzte, nicht-elastische Materialien enthält, welche als Monomeren Fluorvinylether oder Fluoralkylvinylether, insbesondere Perfluorvinylether oder Perfluormethylvinylether, oder gemischt halogenierte Monomeren wie Chlor-Fluor-substituierte Olefine wie Chlortrifluorethylen oder nur teilweise halogenierte Monomeren wie Hydropentafluorpropylen enthalten, sowie für hochpolymere Verbindungen enthaltend oder bestehend aus Tetrapolymeren, die einen Fluorgehalt von > 67 Gew.-% aufweisen, beispielsweise bis 60 Gew.-% Fluor bezogen auf das Polymerengewicht.

Die erfindungsgemäßen Farbwerkswalzen mit niedriger Oberflächenspannung halten somit kein Salz (wie z.B. Calcium- und/oder Siliziumkomplexe) mehr an der Oberfläche fest, lassen sich nicht hydrophilieren und sorgen für eine dauerhaft wasserarme "trockene" stabile Emulsion. Ein Rückspalten von Feuchtwasser von der Druckplatte in das Farbwerk, wo es im Prinzip unerwünscht ist und zu fehlerhaften Emulsionen (Farbe oder Öl in Wasser Emulsion) führen kann, wird somit verhindert. Demgegenüber führen herkömmliche Walzen Wasser und Salze mit in das Farbwerk, die Salze (z.B. Calziumkomplexe) setzen sich nach Verdunstung des Wassers auf Walzen mit relativ hoher Oberflächenspannung ab und steigern auf diesem Weg die Oberflächenspannung der benetzten Walzen, hydrophilieren die Oberflächen und steigern so den Wasserhaushalt und Bedarf des Farbwerkes, was im Endeffekt zu einer fehlerhaften Emulsion und zu einem Zusammenbruch des Farbtransportes führen kann.

Ferner wird durch die erfindungsgemäßen Walzen das Emulgierverhalten des Verdruckmediums in Zusammenhang mit einem eingesetzten Feuchtmittelwerk weiter optimiert und der Wasserverbrauch in der Farbeinheit weiter minimiert.

Des Weiteren wird durch die erfindungsgemäße Reiber- oder Übertragungswalze die Reinigbarkeit des Druckstuhls bzw. Farbwerkes insgesamt überraschenderweise wesentlich erleichtert, auch wenn bereits weichelastische Übertragungswalzen mit stark hydrophoben Bezügen mit z.B. hohem Fluorgehalt im Farbwerk eingesetzt werden. Dies wird darauf zurückgeführt, dass gegenüber herkömmlichen Reiberwalzen das Verdruckmittel bzw. das mit diesem verunreinigte Waschmedium bei der Reinigung nicht mehr auf der Reiberwalze verbleibt oder sich sogar auf dieser anreichert, sondern dass aufgrund der sehr niedrigen Oberflächenenergie das Verdruckmedium sehr schnell auch von der harten Reiber- oder Übertragungswalze abtransportiert und somit vollständig aus dem Druckwerk entfernt werden kann.

Der Bezug stellt vorzugsweise die Walzenoberfläche bereit oder ist gegebenenfalls mit einer dünnen Oberflächenbeschichtung versehen, die vorzugsweise keinen wesentlichen Einfluss auf die Oberflächenhärte des Bezuges hat und eine Schichtdicke von ≤ 7-10 µm, ≤ 3-5 µm oder ≤ 1-2 µm aufweisen kann. Der eine Härte von ≥ 15 Shore D aufweisende Bezug kann somit auch aus einem unterschiedlichen Material als die etwaig vorgesehene elastische (hartelastische oder energieelastische) Zwischenschicht bestehen, insbesondere aus einem unterschiedlichen Grundmaterial bzw. unterschiedlichen Polymeren des Grundmaterials. Der der Walzenoberfläche nächst benachbarte Bezug kann allgemein eine größere Härte aufweisen als die elastische Zwischenschicht. Die elastische Zwischenschicht kann hierbei beispielsweise aus einem Hartgummi bestehen, dessen Fluorgehalt wesentlich niedriger als der des Bezuges ist, vorzugsweise < 50%, < 25% oder < 5-10% desjenigen des Bezuges. Vorzugsweise ist die Zwischenschicht fluorfrei bzw. halogenfrei. Insbesondere kann die Zwischenschicht eine geringere Härte als der genannte Bezug aufweisen, gegebenenfalls jedoch auch eine in etwa gleiche oder auch eine größere Härte. Insbesondere ist der jeweils eingesetzte Bezug über dessen Schichtdicke und/oder axialen Erstreckung homogen, insbesondere hinsichtlich seiner Zusammensetzung und/oder seiner physikalischen Eigenschaften, z.B. der Härte und/oder des Fluorgehaltes. Es können jedoch selbstverständlich Füllstoffe, Additive und andere vorzugsweise homogen in dem Bezug verteilte Komponenten vorgesehen sein, die vorzugsweise keine Gradienten der Zusammensetzung und/oder der physikalischen Eigenschaften über die Schichtdicke des Bezuges bewirken. Der Bezug kann jeweils mittels einer Haftvermittlerschicht mit der elastischen Zwischenschicht oder dem Kern verbunden sein.

Der Bezug besteht erfindungsgemäß zu mehr als 50 Gew.-% aus fluorierten Polymeren. Vorzugsweise besteht der Bezug aus einem fluorierten polymeren Material, welches jeweils bezogen auf die polymeren Bestandteile oder auf das Gesamtgewicht des Bezuges in einem Anteil von ≥ 75-80, ≥ 90, ≥ 95 oder ≥ 98 Gew.-% oder zu zumindest ca. 100 Gew.-% vorliegen kann. Andere polymere Anteile können z.B. nicht-elastische Bestandteile mit ggf. anderer Härte oder anderen Eigenschaften sein.

Das Fluorierte Polymer ist erfindungsgemäß ein duroplastisches oder energieelastisches Material. Nach einer Ausführungsform ist das fluorierte Polymer des Bezuges ein duroplastisches Material, d.h. das Polymer liegt als thermisch irreversibel bzw. kovalent vernetztes Makromolekül mit amorpher Struktur und großer Vernetzungsdichte vor. Der Polymeranteil mit thermoelastischen Eigenschaften bei Raumtemperatur und/oder der Bereich oder Polymeranteil mit thermoelastischer Erweichung bei üblichen oder noch möglichen Betriebsbedingungen der Walze ist vorzugsweise praktisch vernachlässigbar bzw. nicht vorhanden.

Vorzugsweise weist das duroplastische Polymer einen hohen Vernetzungsgrad auf, beispielsweise bezogen auf eine Zerlegung des Polymergrundgerüstes in Monomereneinheiten, z.B. in Einheiten von Monomeren mit einer C-Atomanzahl von ≤ C4-C6 oder ≤ C7 oder ≤ C8 Monomereneinheiten, ≥ 10-15 oder ≥ 20-25, vorzugsweise ≥ 30-40 Vernetzungsstellen je 100 Monomeren, wobei die Vernetzungsstellen vorzugsweise thermisch irreversibel oder kovalent sind. Es versteht sich, dass die Monomereneinheiten hierbei die retrosynthetisch vorliegenden Monomeren darstellen können, wobei die duroplastischen Polymere wie üblich durch Polymerisation von einer Vielzahl von Monomeren enthaltenden Oligomeren hergestellt werden können.

Als besonders vorteilhaft hat es sich erwiesen, wenn die duroplastischen Polymere ein oder mehrere Polymere ausgewählt aus der Gruppe der Polyurethanharze, Polyesterharze, Epoxidharze, Polyetherharze, Polycarbonatharze oder Acrylatharze aufweisen. Trotz der Anwesenheit der funktionellen Urethan-, Ester-, Epoxy-, Ether-, Carbonat- bzw. Acrylatgruppen sind derartige Duroplaste aufgrund eines ausreichend hohen Fluorgehaltes stark hydrophob und weisen eine sehr geringe Neigung zur Ablagerung von Siliziumkomplexen auf sowie auch eine geringe Neigung zur Adhäsion des Verdruckmittels. Gegebenenfalls können diese Materialien auch thermoplastische Anteile aufweisen.

Nach einer weiteren vorteilhaften Ausführungsform kann das fluorierte Polymer des Bezuges ein nicht-elastisches hochvernetztes Polymer sein, beispielsweise ein Copolymer (einschließlich Ter- oder Tetrapolymer usw.) enthaltend eines oder mehrere Monomeren aus der Gruppe Vinylidinfluorid (VDF), Hexafluorpropylen (HFP), Chlortrifluorethylen, Hydropentafluorpropylen, Tetrafluorethylen (TFE), Perfluorvinylether, Perfluormethylvinylether. Insbesondere kann das Polymer 1,1-Dihydroperfluorobutylacrylat und/oder Vinylfluorid als Monomereneinheiten umfassen oder aus diesen bestehen. Die Copolymere (Ter-, Tetrapolymere usw.) können jeweils Blockpolymere, statistische Polymere oder Pfropfpolymere darstellen.

Das Polymer des Bezugs kann enthalten oder zumindest im wesentlichen bestehen aus zumindest einem oder mehreren Copolymeren, Terpolymeren und/oder Tetrapolymeren oder höheren Copolymeren, wobei die verschiedenen Co-, Ter- und Tetrapolymere auch in Kombination vorliegen können.

Beispielhaft seien genannt eines oder mehrere der Coplymere Vinylidenfluorid (VDF)-Hexafluorpropylen (HFP), VDF-Chlortrifluorethylen, VDF-Hydropentafluorpropylen, Tetrafluorethylen (TFE)-Propylen, TFE-VDF-Copolymere, TFE-VDF, Vinylidenfluorid-Chlortrifluroethylen-Copolymer.

Das Polymer des Bezugs kann enthalten oder zumindest im wesentlichen bestehen aus Terpolymeren des Typs VDF-HFP-TFE, VDF-TFE-Perfluorvinylether, PFE-Perfluormethylvinylether (PMVE)-Propylen, VDF-TFE-Propylen, VDF-TFE-Hydropentafluorpropylen, Vinylidenfluorid-Tetrafluroethylen-Perfluromethylvinylether-Copolymer.

Das fluorierte Polymer des Bezuges kann ferner Tetrapolymere aufweisen oder aus diesen bestehen, wie z. B. VDF-HFP-TFE-PMVE oder VDF-HFP-TFE-Ethylen.

Die in dem Bezug eingesetzten fluorierten Polymere können somit nicht-perfluorierte Monomereneinheiten aufweisen, beispielsweise Chlortrifluorethylen, Hydropentafluorpropylen oder Ethylen. Alternativ oder zusätzlich können die fluorierten polymeren Monomereneinheiten mit funktionellen Ethergruppen wie Perfluorvinylether und/oder Perfluormethylvinylether enthalten.

Die eingesetzten Copolymere können einen Fluorgehalt von bis zu 65 bis 65,5 Gew.-% Fluor enthalten, z.B. einen Fluorgehalt von bis zu 67 Gew.-% (insbesondere bei Einsatz von Terpolymeren) oder von bis zu 67-69 Gew.-% (insbesondere bei Einsatz von Tetrapolymeren). Die Angaben beziehen sich jeweils auf das entsprechende Polymergewicht.

Enthält das Fluoropolymer des Bezugs Vinylfluorid- und/oder Vinylidenfluorid-Monomer-Einheiten, so kann der Anteil der Monomeren bezogen auf das Polymergesamtgewicht jeweils 5-90 Gew.-% betragen, z.B. ≤ 75 Gew.-%, ≤ 50 oder 30 Gew.-%. Der Gehalt an Vinylfluorid und/oder Vinylidenfluorid in dem Fluoropolymer kann in dem Bereich von 5-40 Gew.-% oder 10-40 Gew.-% oder 10 bis 30 Gew.-% liegen.

Alternativ oder zusätzlich zu dem Gehalt an Vinylfluorid und/oder Vinylidenfluorid in dem Fluorpolymer kann mindestens ein, zwei oder mehr Monomere einer anderen -C=C- ungesättigten Monomeren Einheit enthalten sein, wobei das Monomere jeweils Fluor enthält, gegebenenfalls neben einem anderen Halogen wie insbesondere Chlor, insbesondere jeweils perfluoriert ist. Die ungesättigten Monomere können ein oder mehrere Monomere ausgewählt aus der Gruppe Tetrafluoroethylen, Trifluoroethylen, Trifluorochloroethylen, Pentafluoropropylen, Pentafluorochloropropylen, Hexafluoropropylen sein. Es können zusätzlich oder alternativ ein oder mehrere der Monomere ausgewählt sein aus der Gruppe Fluoropropylvinylether, Fluoroethylvinylether oder Fluoromethylvinylether, insbesondere jeweils als Perfluoroverbindung, wobei gegebenenfalls auch ein oder mehrere Fluoratome durch ein anderes Halogen, insbesondere Chlor ersetzt sein können. Ein oder mehrere der Monomere aus den beiden oben genannten Gruppen können jeweils einzeln oder insgesamt in einem Anteil von 5 bis 80 Gew.-%, gegebenenfalls ≤ 75 oder ≤ 50 oder ≤ 30 Gew.-% bezogen auf jeweils 100 Gewichtsteile Polymer des Bezugs enthalten sein, beispielsweise in einem Bereich von 5-20 Gew.-% oder 10-20 Gew.-%.

Eines, zwei oder drei der Copolymere HFP-VDF, TFE-VDF und/oder TFE-HFP-VDF können in dem Bezug in einem Gehalt von 10-100 Gew.-%, z.B. 5-90 Gew.-%, vorzugsweise ≤ 80 oder ≤ 75 oder ≤ 50 Gew.-% bezogen jeweils auf 100 Gew.-Teile Fluorpolymer vorliegen. TFE-VDF, HFP-VDF und/oder TFE-HFP-VDF können jeweils in einem Anteil von ≥ 10 Gew.-% oder ≥ 20 oder ≥ 30 Gew.-% bezogen auf das Polymer des Bezugs enthalten sein.

Das Gerüst des vorzugsweise duromeren Fluorpolymers und/oder anderer polymerer Bestandteile der Beschichtung, vorzugsweise sämtlicher der Polymere, kann jeweils frei von Heteroatomen sein, insbesondere frei von Ethergruppen, frei von O-, N-und/oder Si-Atomen sein. Es kann das Gerüst der Polymere jeweils ein praktisch reines Kohlenstoffgerüst sein. Der Fluorpolymer und andere polymere Komponenten können insbesondere im Wesentlichen oder vollständig frei sein von Seitengruppen, die funktionelle O-, N- und/oder Si-Gruppen enthalten, wie z.B. Ethergruppen, oder frei von Heteroatomen ausgenommen Halogen sein. Dies bezieht sich jeweils vorzugsweise auf das unvernetzte Polymer ohne Berücksichtigung entsprechender Vernetzer oder sonstiger Hilfsstoffe. Vorzugsweise enthält das Fluorpolymer jedoch halogenierte, insbesondere perhalogenierte Alkylseitengruppen, wobei Halogen jeweils Fluor sein kann, insbesondere -CF₃ und -C₂F₅ Gruppen.

Es können weniger als 10 oder 5%, vorzugsweise weniger als 1% oder 2% der Atome des Fluorpolymers jeweils bezogen auf 100 Kohlenstoffatome des Polymers in ungesättigten Gruppen vorliegen, besonders bevorzugt weist das Fluorpolymer praktisch keine ungesättigten Gruppen auf.

Der Bezug kann gegebenenfalls auch nicht fluorierte Polymere enthalten, beispielsweise in einem Anteil von ≤ 20 Gew.-%, vorzugsweise ≤ 10 Gew.-%, besonders bevorzugt ≤ 5 Gew.-%, jeweils bezogen auf 100 Gewichtsteile Polymer.

Nach einer weiteren vorteilhaften Ausführungsform kann das fluorierte Polymer ein oder eine Kombination von Fluorsilikonharzen sein. Die Alkyl-, Aryl- und/oder Chloralkylgruppen dieser Silikonharze sind zumindest teilweise fluoriert, gegebenenfalls in Bezug auf einige oder sämtliche der eingesetzten Monomeren perfluoriert. Die Vernetzung dieser Harze kann über trifunktionelle Organosilane, z.B. Organotrichlorsilane, oder Siliziumtetrachlorid erfolgen. Alternativ oder zusätzlich können die Siloxane durch ungesättigte organische Gruppen, insbesondere ungesättigte C-C-Gruppen, wie Vinylgruppen, Butadinreste oder dergleichen vernetzt sein. Diese Silikonharze können fluorierte Polydiorganosiloxane aufweisen oder aus diesen bestehen, bei welchen die organischen Gruppen teilweise fluoriert oder perfluoriert sein können. So können die polymeren Fluorsilikonkomponenten Polydiorganosiloxane der allgemeinen Formel X-O-(SiOₓR¹R²-(SiO)_{y}R³R⁴-X aufweisen, wobei die Reste R¹ bis R⁴ fluorierte oder perfluorierte Alkyl-, Aryl oder Alkenylreste darstellen können und x eine geeignete Endgruppe ist, insbesondere Wasserstoff, Methylphenylvinylsilyl- oder Silylreste mit C-C ungesättigten Gruppen, wobei die Polymere über ungesättigte C-C-Gruppen hochgradig vernetzt sein können. Entsprechend können auch weitere Siloxaneinheiten -O-(SiO)_{z}R⁵R⁶ usw. vorgesehen sein. Die Alkyl-, Aryl- oder ungesättigten Kohlenwasserstoffgruppen können jeweils 1 bis 20 Kohlenstoffatome, vorzugsweise ≥ 2, oder 4 C-Atome, gegebenenfalls auch 2 bis 10 oder 4 bis 6 C-Atome aufweisen. Gegebenenfalls können die entsprechenden Fluorsilikonhomopolymere jeweils auch vinylterminiert oder durch andere ungesättigte Kohlenwasserstoffgruppen terminiert sein, durch welche die polymeren Stränge vernetzt sind. Die entsprechenden Fluorsilikonpolymere können insbesondere interpenetrierende Netzwerke ausbilden oder es können funktionalisierte Polysiloxane mit organischen Fluorpolymeren, z.B. Fluorpolymeren, vernetzt sein.

Nach einer weiteren vorteilhaften Ausführungsform sind die fluorierten Polymere eines oder mehrere Fluorthermoplaste, beispielsweise ECTFE (Ethylen-Chlorotrifluoroethylen-Copolymere), ETFE (Tetrafluoroethylen-Ethylen-Copolymere), FEP (Tetrafluoroethylen-Hexafluoropropylen-Copolymere), PFA (Tetrafluoroethylen-Perfluorovinylether-Copolymere), PVDF (Polyvinylidenfluorid), PVDF-Copolymere (Copolymere mit Hexafluoropropylen HFP oder Chlorotrifluoroethylen CTFE), PTFE (Polytetrafluoroethylen) / oder THV (Tetrafluoroethylen-Hexafluoropropylen-Vinylidenfluorid-Polymere). Die Thermoplaste können somit allgemein als Monomeren Chlorotrifluoroethylen oder andere gemischt Halogenalkaneinheiten, Tetrafluoroethylen, Hexafluoropropylen, Perfluorovinylether, Polyvinylidenfluorid aufweisen, ohne auf diese beschränkt zu sein. Als Monomeren können auch Alkyleneinheiten, z.B. Ethylen, Propylen oder Buthylen. Die Monomeren können jeweils teil- oder perhalogeniert bzw. fluoriert sein. Die oben genannten Co- oder Terpolymere können jeweils statistische Polymere, Blockpolymere, Pfropfpolymere oder dergleichen sein.

Nach einer weiteren Ausführungsform können die eingesetzten fluorierten Polymere Fluoropolymer-Lacke sein, die jeweils Wasser- bzw. Lösemittel basierende Lacke oder Pulverlacke darstellen können. Die Lacke enthalten jeweils zumindest ein oder mehrere Bindemittel und zumeist ferner zumeist geeignet Füllstoffe und Additive.

Die Bindemittel, die jeweils fluoriert oder perfluoriert sind, können beispielsweise eines oder mehrere ausgewählt sein aus der Gruppe Acrylatharze, Aldehydharze, Aklydharze, Amidoharze, Amino-Epoxidharze, Aminoharze, Benzoguanaminharze, Bitumenharze, Celluloseharze, Celluloseacetat, Celluloseacetobutyrat, Celluloseacetopropionat, Cellulosenitrat, Diaminharze, Epoxidacrylate, Epoxidharze, Epoxidharzester, Epoxidharz/Teer-Kombinationen, Epoxymethacrylate, Acetatharze wie Ethylen/Vinylacetate, Fluorpolymerharze, Formaldehydharze, einschließlich modifizierte Harze, Harnstoff/Formaldehyd-Harze, Harnstoffharze, Hydroxyacrylate, Indenharze, Isocyanatharze, Ketonharze, Kohlenwasserstoffharze, Kolophonium-Harzester, Kolophoniumharze, Maleinatharze, Melamin/Formaldehyd-Harze, Melaminharze, Methacrylate, Naturharze, Phenol/ Formaldehyd-Harze, Phenolharze, Phenoxyharze, Polyacrylate, Polyacrylsäureester, Polyamidharze, Polyamine, Polyaminoamide, gesättigte und ungesättigte Polyester, Polyesteracrylate, Polyetheracrylate, Polyethylen (auch halogeniert oder chloriert), Polyhydroxyharze, Polyisocyanate, Polymethylmethacrylate, Polymethacrylate, Polyolefine (auch halogeniert oder chloriert), Polyolharze, Polypropylene, Polysiloxanharze, Polystyrole, Polyurethanharze, Polyurethan/Teer-Kombinationen, Polyvinylharze, Polyvinylacetat, Polyvinylbutyral, Polyvinylchlorid (chloriert), Polyvinylidenchlorid, Polyvinylidenfluorid, Resinate, Silane, Siliconharze, Siloxanharze, Urethanharze.

Vorzugsweise beträgt der Anteil der Bindemittel in dem Lack bezogen auf die wasserfreie bzw. lösemittelfreie Zusammensetzung ≥ 25-30 Gew.-%, ≥ 50-55 Gew.-%, vorzugsweise ≥ 60-70 Gew.-%, gegebenenfalls ≥ 75-80 Gew.-% oder auch ≥ 90 Gew.-%.

Es versteht sich, dass jeweils eines oder mehrere der oben genannten fluorierten Polymere in dem Bezug enthalten sein können. Vorzugsweise bildet das mindestens eine der oben beschriebenen fluorierten Polymere eine durchgehende Matrix des Bezuges aus. Der Bezug kann sich jeweils in Umfangsrichtung und/oder in Längsrichtung der Walze über zumindest annähernd die gesamte Erstreckung der Walze ausdehnen. Vorzugsweise bildet das genannte fluorierte Polymer den Bezug zumindest im Wesentlichen oder vollständig (bezogen auf die polymeren Bestandteile), abgesehen von üblichen Zusatzstoffen wie Füllstoffe, Additive und/oder Farbmittel usw.

Der Anteil der polymeren Bestandteile, insbesondere der oben genannten fluorierten Polymere, kann ≥ 50 bis 60 Gew.-%, ≥ 70 bis 75 Gew.-%, ≥ 80 bis 90 Gew.-%, ≥ 95 bis 98 Gew.-% oder ca. 100 Gew.-% bezogen auf das Gesamtgewicht der polymeren Bestandteile des Bezuges oder bezogen auf das Gesamtgewicht des Bezuges insgesamt ausmachen.

Der Bezug kann neben Fluor auch andere Halogene, insbesondere Chlor, enthalten. Das fluorierte Polymer des Bezugs kann perhalogeniert oder perfluoriert sein. Vorzugsweise sind ≥ 50%, ≥ 60%, ≥ 70%, ≥ 75%, ≥ 80%, ≥ 90%, ≥ 95-85% oder ca. 100% der H-Atome der den Bezug bildenden Polymere durch Halogenatome, insbesondere Fluoratome, ersetzt, vorzugsweise sind ≥ 50%, ≥ 75 bis 80%, ≥ 90% oder ca. 100% der Halogenatome des fluorierten Polymers Fluoratome (jeweils at.-%). Alternativ kann auch ein signifikanter Wasserstoffgehalt, z.B. als kohlenstoffgebundener Wasserstoff, vorliegen. So kann bezogen auf die Summe der C-gebunden Wasserstoff und Halogen- bzw. Fluoratome der Anteil der Wasserstoffatome ≥ 0,5-1 at.-%, ≥ 2-4 at.-%, ≥ 7,5-9 oder bis 10-11 at.-% oder auch ≥ 20-25 at.-% betragen.

Der Fluorgehalt des Fluoropolymers bzw. des Bezuges insgesamt kann ca. 60 - ca. 74 Gew.-%, vorzugsweise ca. 64 - ca. 72 Gew.-%, z.B. ca. 66 bis ca. 70 Gew.-%, insbesondere ca. 68 Gew.-% betragen.

Das jeweilige fluorierte Polymer des Bezuges bzw. der Bezug insgesamt kann jeweils zusätzlich Füllstoffe, Additive und/oder Farbmittel und ggf. weitere Komponenten enthalten.

Als Füllstoffe können jeweils einer oder mehrere vorgesehen sein aus der Gruppe Aluminiumoxide und -hydroxide, Aluminiumsilikate, Aluminiumtrihydrat, anorganische Oxide, Calciumcarbonate (natürlich oder gefällt), Carbonate wie Barium- oder Calciumcarbonat, Christobalithe, Dolomit, Faserstoffen wie Glasfasern, Glas- und Mineralwolle, Graphit, Feldspäte, Fluorpolymer-Pulver (z. B. PTFE und PFA-Pulver), Silikate, Schichtsilikate wie Glimmer, Gerüstsilikate (die Silikate können jeweils als Kation zumindest überwiegend Natrium-, Kalium, Magnesium und/oder Calcium enthalten), Hydrogele, Kaolin, Karbonfasern, Kieselerde, Kieselgele, Kieselkreide, Kieselsäure, Korund, Magnesiumhydroxide, Mikrohohlkugeln, Quarz z.B. als Quarzmehl, Ruße, Sand, Siliciumdioxide, Silikatfüllstoffe, Sulfate wie Barium- oder Calciumsulfat, Superabsorber, Talkum, Titandioxide, Wollastonite, ohne auf diese beschränkt zu sein.

Die Füllstoffe können gegebenenfalls in oberflächenmodifizierter, z.B. in hydrophobisierter, Form eingesetzt werden. Gegebenenfalls kann der Bezug frei von Ruß, Silikaten, Sand und/oder Quarz sein. Ferner kann der Bezug frei von Faserstoffen oder faserigen Bestandteilen, Hohlkugeln und/oder grob-partikulären Füllstoffen mit einer Korngröße von ≤ 25 µm oder ≤ 10-20 µm sein. Vorzugsweise beträgt die mittlere oder maximale Korngröße der Füllstoffe ≤ 5-7,5 µm, ≤ 2-3 µm oder besonders bevorzugt ≤ 1-1,5 µm oder ≤ 0,5-0,75 µm, gegebenenfalls auch ≤ 0,3 µm.

Als Additive können jeweils in dem Polymer bzw. Lack oder in dem Bezug allgemein eines oder mehrere aus der folgenden Gruppe vorgesehen sein: Adsorptionsmittel, Algizide, Antioxidantien, Antiablaufmittel, Antiabsetzmittel, Antiausschwimmmittel, Antiblockmittel, Antieindickmittel, Antifoulingmittel, Antigraffitiadditive, Antihaftmittel, Antihautadditive, Antikratermittel, Aufheller (optische), Bakterizide, Dispergieradditive, Emulgieradditive, Entgasungsadditive, Entlüfter, Entschäumungsmittel, Flammschutzmittel, Fungizide, Geliermittel, Glanzverbesserungsmittel, Gleitadditive, Haftvermittler, Hydrophiliermittel, Hydrophobierungsmittel, Katalysatoren, Konservierungsadditive, Korrosionsinhibitoren, Leitfähigkeitsadditive, Lichtschutzmittel, Mattierungsadditive, Netzadditive, Offenzeit-Additive, Photoinitiatoren, Rheologieadditive, Schleifbarkeits-Verbesserungsmittel, Sikkative, Soft-feel Additive, Stabilisatoren, strahlenhärtende Additive, Substratnetzadditive, Thixotropiermittel, Trennmittel, Trockenstoffe, UV-Absorber, UV-Stabilisatoren, Verdickungsmittel, Verlaufsmittel, Vernetzungsmittel, Viskositätsstabilisatoren, Wachse.

Als Farbmittel können jeweils einer oder mehrere vorgesehen sein aus der Gruppe Effektpigmente, anorganische und organische Farbpigmente, lösliche Farbstoffe, funktionale Pigmente, Pigmentpräparationen, Schwarzpigmente, Weißpigmente.

Der Füllstoffgehalt des Bezuges kann ≤ 75 oder ≤ 45-50 Gew.-% betragen, vorzugsweise ≤ 30-40 Gew.-%, ≤ 20-25 oder ≤ 19 Gew.-%. Besonders bevorzugt beträgt der Füllstoffgehalt des Bezuges ≤ 7,5-10 Gew.-% oder ≤ 4-5 Gew.-%. Besonders bevorzugt beträgt der Füllstoffgehalt des Bezuges ≤ 1-2 Gew.-% oder der Bezug ist im Wesentlichen füllstofffrei. Die Gewichtsangaben beziehen sich auf das Gesamtgewicht der polymeren Bestandteile des Bezuges oder auf das Gewicht des Bezuges insgesamt. Entsprechendes kann für den Anteil der weiteren Additive oder Farbmittel an der Bezugzusammensetzung gelten, wobei die Summe der Gehalte an Additiven und Farbmitteln vorzugsweise ≤ 25 Gew.-% des Bezugs ausmacht.

Die Schichtdicke des Bezuges des fluorierten Polymers kann ≤ 200 µm betragen, vorzugsweise ≤ 90-100 µm, besonders bevorzugt ≤ 70-80 µm oder ≤ 50-60 µm. Die Schichtdicke des Bezuges kann ≥ 2-3 µm oder ≥ 5-10 µm, vorzugsweise ≥ 20-30 µm, betragen. Die Schichtdicke des Bezuges kann insbesondere im Bereich von 40-70 µm liegen. Der Bezug kann hierbei über seine Dicke homogen ausgeführt sein, d.h. keinen Gradienten hinsichtlich einer Eigenschaft wie z.B. Vernetzungsgrad, Härte, Gehalt an anderen Komponenten oder dergleichen über seine Dicke aufweisen. Die Schichtdicke ist vorzugsweise derart gewählt, dass diese eine möglichst gute Wärmeabfuhr von der Walzenoberfläche zum Walzenkern hin ermöglicht.

Die Schichtdicke einer Zwischenschicht zwischen dem fluoropolymeren Bezug und dem Walzenkern wie z.B. einer Haftvermittlerschicht kann ≤ 50-75 µm, vorzugsweise ≤ 40-45 µm oder ≤ 30-35 µm betragen, besonders bevorzugt ≤ 20-25 µm. Die Schichtdicke der Zwischenschicht kann ≥ 2-3 µm oder ≥ 5-7 µm, beispielsweise ≥ 10 µm betragen. Allgemein kann die Schichtdicke der Zwischenschicht kleiner als die des fluorpolymeren Bezuges sein.

Die Schichtdicke des Gesamtbezuges aus fluorpolymeren Bezug und Zwischenschicht kann ≤ 200 µm, vorzugsweise ≤ 180-150 µm, besonders bevorzugt ≤ 120-100 µm oder auch kleiner ≤ 75-90 µm betragen.

Vorzugsweise ist der fluorpolymere Bezug unmittelbar oder gegebenenfalls mittels einer Zwischenschicht, insbesondere einer Haftvermittlerschicht, deren Dicke vorzugsweise geringer als die des Bezuges ist, auf dem starren, undeformierbaren Walzenkern aufgebracht. Der Walzenkern kann aus einem Metall bestehen. Die Zwischenschicht weist vorzugsweise keine Faserbestandteile und/oder Füllstoffe auf. Vorzugsweise ist nach einer Ausführungsform zwischen dem fluoropolymerem Bezug und dem Walzenkern außer der Haftvermittlerschicht keine weitere Zwischenschicht vorgesehen.

Weist die erfindungsgemäße Walze eine hartelastische Zwischenschicht auf, so ist die Schichtdicke derselben vorzugsweise gleich oder größer der des Bezuges mit einer Härte von ≥ 15 Shore D, sie kann gegebenenfalls jedoch geringer sein. Die Schichtdicke der Zwischenschicht kann hierbei bis zu 100 µm oder bis 200-300 µm oder bis 500 µm, bis 1-2 mm oder bis 5 mm oder mehr betragen. Gegebenenfalls kann die Schichtdicke der Zwischenschicht auch kleiner als die des Bezuges sein. Eine solche Zwischenschicht verschlechtert den Wärmetransport von der Walzenoberfläche zum Walzenkern, was meist unerwünscht ist, sie kann jedoch vorgesehen sein, wenn ein optimaler Wärmetransport nicht zwingend notwendig ist und andere Eigenschaften des Walzenbezuges insgesamt optimiert werden sollen. Die hartelastische Zwischenschicht kann eine Härte im Shore D-Bereich aufweisen, beispielsweise ≥10-15 Shore D oder ≥ 20 Shore D.

Die Härte der hartelastischen Zwischenschicht kann ≥ 10-15 Shore D betragen, z.B. auch ≥ 20-30 Shore D, vorzugsweise ist die Härte ≤ 50-60 Shore D oder ≤ 70-80 Shore D. Die Härte der hartelastischen Zwischenschicht kann im Bereich von 30-40 Shore D. Die Härte der hartelastischen Zwischenschicht ist vorzugsweise geringer als die Härte des auf diese aufgebrachten fluoropolymeren Bezuges, sie kann gegebenenfalls auch zumindest ungefähr gleich derselben sein, beispielsweise mit einer relativen Abweichung von ≤ ± 15-20% oder ≤ ± 5-10%. Der Begriff "hartelastisch" kann hier auch im Sinne von "duromerelastisch" oder "energieelastisch" verstanden werden, so dass die Zwischenschicht also "nicht entropieelastisch" ist.

Der nahe oder an der Walzenoberfläche vorgesehene fluoropolymere Bezug erstreckt sich vorzugsweise über zumindest annähernd die gesamte Breite der beim Druckvorgang aktiven Nutzfläche, die z.B. beim Reibervorgang aktiv ist oder als Druckmittelübertragungsfläche dient. Vorzugsweise erstreckt sich der fluoropolymere Bezug vollumfänglich um die Walze.

Weiterhin betrifft die Erfindung eine Druckmaschine mit zumindest einer oder mehreren erfindungsgemäßen Walzen. Vorzugsweise sind sämtliche Reiberwalzen und/oder sämtliche Übertragungswalzen mit einem Bezug mit einer Härte von ≥ 15 Shore D als erfindungsgemäße Walzen ausgebildet. Die erfindungsgemäßen Walzen können zudem in der Reinigungsvorrichtung des jeweiligen Farbwerkes bzw. der Druckmaschine vorgesehen sein, vorzugsweise sind sie jedoch in dem Farbwerk der Druckmaschine angeordnet.

Vorzugsweise arbeiten in der jeweiligen Druckmaschine bzw. dem Farbwerk die erfindungsgemäßen Walzen jeweils gegen zumindest eine oder mehrere Walzen mit einem Bezug aus einem polymeren Material geringerer Härte. Diese Walzen können jeweils ebenfalls mit einem stark hydrophoben Bezug versehen sein, insbesondere mit einem elastischen Fluorpolymeren oder mit einem Bezug, der derartige elastische Fluorpolymere enthält, insbesondere als Matrixmaterial des Bezugs. Solche Walzen sind aus der DE 10 2004 054 425 bekannt, die hiermit durch Inbezugnahme vollinhaltlich mit umfasst ist. Die Bezüge dieser Walzen weisen in der Regel eine Härte von ≥ 20 Shore A und ≤ 80 Shore A auf, zumeist im Bereich von 20 bis 50 Shore A.

Das entscheidende im Sinne der Erfindung ist somit, dass die Oberflächenspannung der erfindungsgemäßen harten (vorzugsweise duromer oder thermoplastisch bezogenen) Walzen mit etwa gleicher niedriger Oberflächenspannung ausgestattet sind wie die weichen (elastomer bezogenen) Walzen, des Farbwerkes, die insbesondere mit einem elastischen Fluoropolymeren wie z.B. einem Fluorkautschuk beschichtet sein können. Die Oberflächenspannung der erfindungsgemäßen Walzen und der weichen Walzen, die gegeneinander arbeiten, kann somit jeweils ≤ 40-50 mN/m, vorzugsweise ≤ 25-30 mN/m oder ≤ 15-20 mN/m sein. Die relative Unterschied der Oberflächenspannungen der erfindungsgemäßen Walzen und der weichelastischen Gegenwalzen kann ≤ 75-100%, vorzugsweise ≤ 30-50% oder ≤ 20-25% sein, besonders bevorzugt ≤ 15-10 %. Alle Elemente des Farbstuhles können somit mit kompatibeler etwa gleicher niedriger Oberflächenspannung ausgestattet sein.

Vorzugsweise besteht der Bezug der erfindungsgemäßen Walze im Wesentlichen vollständig aus dem beschriebenen fluorierten Polymeren, abgesehen von etwaigen Füllstoffen, Additiven und/oder Farbmitteln oder sonstigen Hilfsstoffen.

Die Erfindung wird nachfolgend beispielhaft beschrieben und anhand der Figur erläutert.

Nach einem ersten Ausführungsbeispiel weist eine Reiberwalze einen auf einem starren Kern, beispielsweise einem Stahlkern mittels einer Haftvermittlerschicht aufgebrachten Bezug mit einer Schichtdicke von 80 µm und einer Härte von 50 Shore D auf. Der Bezug besteht aus einem fluorierten Polymeren in Form eines Duroplasten, welcher ein Polyurethanharz, Polyesterharz, Epoxidharz, Acrylatharz oder Polyetherharz sein kann. 95% der Kohlenstoff-gebundenen Wasserstoffatome des Polymers sind durch Fluoratome substituiert. Bezogen auf 100 Monomeren des polymeren Materials liegen ca. 30 kovalente Vernetzungsstellen vor.

Ein zweites Ausführungsbeispiel betrifft eine Walze nach dem ersten Ausführungsbeispiel, wobei der Bezug hier auf einer hartelastischen Zwischenschicht aus Hartgummi aufgebracht ist, die eine Schichtdicke von 500 µ und eine Härte von 20 Shore D aufweist. Eine derartige Walze kann insbesondere als Übertragungswalze in der Druckmaschine eingesetzt werden.

Nach einem dritten Ausführungsbeispiel weist eine Reiberwalze einen auf einem starren Walzenkern mittels einer Haftvermittlerschicht aufgebrachten Bezug mit einer Schichtdicke von 60 bis 80 µm und einer Härte von 55 Shore D auf. Der Bezug besteht aus einem hochvernetzten PFE-PMVE-Propylen-Terpolymer, wobei bezogen auf 100 Monomereneinheiten ca. 30 Vernetzungsstellen vorliegen. Der Fluorgehalt des Bezuges beträgt 65 Gew.-% bezogen auf das Polymerengewicht. Der Bezug kann insbesondere in Form einer wässrigen Dispersion oder einer Lösung mit organischen Lösemitteln auf dem Walzenkern aufgebracht sein.

Das vierte Ausführungsbeispiel stellt eine Abwandlung des dritten Ausführungsbeispiels dar, wobei zwischen dem Walzenkern und dem Bezug eine hartelastische Zwischenschicht in einer Schichtdicke von 200 µm mit einer Härte von 30 Shore D aufgebracht ist.

Nach einem weiteren Ausführungsbeispiel ist auf dem starren Kern ein Bezug aus einem hochvernetzten Fluorsilikonpolymer in einer Schichtdicke von 50 µm und einer Härte von 40 Shore D aufgebracht. Die C6-C12 Alkylsubstituenten des Silikonpolymers sind jeweils perfluoriert. Das Silikonpolymere ist dreidimensional über ungesättigte Seitengruppen, insbesondere Vinylgruppen, und/oder trifunktionelle Si-Atome vernetzt. Gegebenenfalls kann der Bezug auch auf einer hartelastischen Zwischenschicht aus Hartgummi aufgebracht sein, die eine Schichtdicke von ca. 1 mm und eine Härte von ca. 35 Shore D aufweisen kann.

Nach einer weiteren Ausführungsform weist eine vorzugsweise als Reiberwalze einsetzbare Walze einen unmittelbar auf dem starren Walzenkern in geeigneter Weise aufgebrachten Bezug auf, der aus einem Fluorthermoplast, beispielsweise ECTFE oder PVDF besteht und eine Schichtdicke von ca. 50 µ sowie eine Härte von ca. 40 Shore D aufweisen kann.

Die Bezüge nach den Ausführungsbeispielen können jeweils Füllstoffe und weitere Additive enthalten, wobei die Füllstoffe beispielsweise bis zu 10-40 Gew.-% bezogen auf das Gesamtgewicht des Bezugmaterials vorgesehen sein können, ohne hierauf beschränkt zu sein. Der Bezug kann jeweils aber auch füllstofffrei sein. Weiterhin können die Bezüge übliche Additive aufweisen, die in einem Anteil bis 10-25 Gew.-% bezogen auf das Gesamtgewicht des Bezugsmaterials vorliegen können, ohne hierauf beschränkt zu sein.

Ist bei den Walzen nach den Ausführungsbeispielen der Bezug - gegebenenfalls mittels einer Haftvermittlerschicht - unmittelbar auf dem Walzenkern aufgebracht, so stellen diese Walzen besonders bevorzugt Reiberwalzen dar, die mit einer Kühlungseinrichtung versehen sein können. Ist zwischen Walzenkern und Bezug eine hartelastische Zwischenschicht vorgesehen, so können diese Walzen besonders bevorzugt als Übertragungswalzen eingesetzt werden, welche gegen mit elastischem Material bezogene Übertragungswalzen arbeiten können, gegebenenfalls jedoch auch als Reiberwalzen.

Weiterhin betrifft die Erfindung eine Druckmaschine mit einer erfindungsgemäßen Walze. Die erfindungsgemäße Walze kann gegen zumindest eine Gegenwalze mit einem Bezug aus einem elastischem, polymeren Material geringerer Härte arbeiten. Das elastische, polymere Material der Gegenwalze kann hierbei ein Fluorelastomer sein oder der Bezug der Gegenwalze kann ein solches Fluorelastomer enthalten. Die erfindungsgemäße Reiber- oder Übertragungswalze kann Bestandteil eines Farbwerkes sein. Die erfindungsgemäße Walze ist auch im Trockenoffset einsetzbar.

In der Figur ist schematisch eine Druckmaschine mit erfindungsgemäß ausgebildeten Reiber- und Übertragungswalzen dargestellt.

Die Druckmaschine 10 (insbesondere Offset-Druckmaschine) weist ein Feuchtwerk 11 sowie ein Druckwerk 12 zur Bedruckung eines Druckträgers wie einer Papierbahn auf. Das Feuchtwerk 11 weist ein Feuchtmittelreservoir 14 auf, aus welchem mittels einer Tauchwalze 15 ein Feuchtmittel wie mit Hilfsstoffen versetztes Wasser gefördert wird. Die geförderte Feuchtmittelmenge wird durch eine gegen die Tauchwalze arbeitende Dosierwalze 16 dosiert. Der hierdurch erzeugte Feuchtmittelfilm wird anschließend auf mindestens eine Feuchtauftragwalze 17 übertragen und anschließend von dem Feuchtwerk 11 auf den Plattenzylinder 18 (auch Druckformzylinder genannt) des Feuchtwerks 12 übertragen. Anstelle des Plattenzylinders kann selbstverständlich in entsprechender Weise auch eine Druckplatte eingesetzt werden, die gegebenenfalls unmittelbar den jeweiligen Gegenstand bedrucken kann. Auf den Plattenzylinder 18 wird ferner durch die Walzen 26 eines Farbwerkes 25 eine Druckfarbe oder allgemein ein Verdruckmittel aufgebracht. Das Verdruckmittel wird hierbei aus einem Reservoir 27 mittels einer Duktorwalze 28 oder einer anderen Fördereinrichtung gefördert und mittels einer zumeist Elastomer beschichteten Heberwalze 29 auf eine Reiberwalze 30 übertragen. Die Heberwalze 29 wird hierbei zwischen der Duktorwalze 28 und der Reiberwalze 30 oszillierend hin- und herbewegt. Ein Teil oder sämtliche der Reiberwalzen können hierbei erfindungsgemäß ausgeführt sein, beispielsweise nach den zuvor genannten Ausführungsbeispielen. Die Reiberwalzen 30 können teilweise als nicht oszillierende Übertragungswalzen ausgeführt sein. Ein Teil oder sämtliche der Walzen 26 können weichelastisch beschichtet sein. Zwischen den nachfolgenden Farbwalzen 26 und den Reiberwalzen 30 wird jeweils ein homogener Verdruckmittelfilm gewünschter Dicke erzeugt, der auf den Plattenzylinder 18 übertragen wird.

Es versteht sich, dass alternativ das Farbwerk 25 auch als Filmfarbwerk ausgeführt sein kann, in welchem der Duktor abgerakelt wird und keine direkte Berührung zu einer mit Maschinengeschwindigkeit laufenden nicht-elastomer beschichteten Filmwalze hat.

Allgemein werden die als Reiberwalzen ausgebildeten erfindungsgemäßen Walzen traversierend, d.h. in Walzenlängsrichtung oszillierend betrieben und arbeiten gegen Übertragungswalzen, die vorzugsweise elastisch beschichtet sind. Die erfindungsgemäßen Reiberwalzen können jeweils mit einer Kühleinrichtung versehen sein. Die Reiberwalzen sind hierbei in der Regel dauerhaft aber austauschbar in dem Druckwerk montiert, da die Reiberwalzen eine sehr hohe Lebensdauer aufweisen. Die erfindungsgemäß eingesetzten Übertragungswalzen üben hierbei keine traversierende Bewegung aus.

In üblicher Weise wird das auf dem Plattenzylinder 18 erzeugte Druckbild, welches durch eher hydrophile und eher hydrophobe Bereiche auf dem Plattenzylinder erzeugt wird, anschließend über den Gummituchzylinder 20 auf den Druckträger 13 übertragen, wobei der Druckträger 13 zwischen dem Gummituchzylinder 20 und einem Gegendruckzylinder 21 durchgeführt wird.

Allgemein ist bei einem Farbwerk einer Druckmaschine somit ein Verdruckmittelreservoir vorgesehen, aus welchem Verdruckmittel mittels einer geeigneten Einrichtung gefördert und mittels einer Heberwalze oder einer anderen Übertragungseinrichtung dem Farbwerk zugeführt wird. Über die Walzen des Farbwerkes, die elastisch beschichtete Übertragungswalzen, erfindungsgemäße harte Übertragungswalzen und Reiberwalzen aufweisen, wird das Verdruckmittel dann einem Druckformzylinder oder anderen Druckform übertragen, welche zur Erzeugung eines entsprechenden Bildes hydrophile und hydrophobe Oberflächenbereiche aufweist, und anschließend zumeist von dem Druckformzylinder über einen Gummituchzylinder einem zu bedruckenden Gegenstand wie z. B. einer Papierlage übertragen. Die erfindungsgemäßen Reiber- und Übertragungswalzen sind somit vorzugsweise zwischen der Heberwalze und dem Druckformzylinder bzw. der Druckplatte angeordnet. Die erfindungsgemäße Reiber- oder Übertragungswalze kann hierbei gegen eine oder mehrere mit einem elastischen Bezug versehene Walzen arbeiten. Gegebenenfalls können Farb- und Feuchtmittelwerk auch in Kombination ausgeführt sein, so dass dem Plattenzylinder 18 bestimmungsgemäß eine Farbmittel-Feuchtmittel-Emulsion zugeführt wird. Die erfindungsgemäße Walze ist jedoch insbesondere auch im wasserlosen Offset, vorzugsweise in Offsetmaschinen ohne Feuchtwerk, einsetzbar.

Nach dem Ausführungsbeispiel können die erfindungsgemäßen Walzen einen Bezug mit einer Beschichtung von ≥ 15 Shore D aufweisen. Diese Walzen können gegen elastisch beschichtete Übertragungswalzen arbeiten, deren Oberflächenbezug beispielsweise eine Härte von 20 bis 60 Shore A, beispielsweise ca. 30 Shore A aufweisen kann. Der Bezug kann aus einem Basispolymeren in Form eines hochvernetzten, nicht-elastisches (nicht-entropieelastisches) Fluorpolymer bestehen, zusätzlich zu Füllstoffen und anderen üblichen Komponenten, oder ein solches Polymer zu mehr als 50 Gew.-% bezogen auf den Polymerengehalt oder das Gesamtgewicht des Bezuges enthalten. Die Walze bzw. der Walzenbezug kann eine Oberflächenrauhigkeit von ≤ 3 µm Rz aufweisen. Das fluorierte Polymer kann bezogen auf das Polymergrundgerüst mit einer Kohlenstoffzahl entsprechend 100 C4-C8 Monomeren 10 bis 20 Vernetzungsstellen aufweisen und beispielsweise ein fluoriertes Polyurethanharz, Polyesterharz, Epoxydharz, Acrylatharz, Polycarbonat oder Polyetherharz sein. Das Fluorpolymer kann als Copolymere Vinylidenfluorid- und Hydropentafluorpropylen-Monomereneinheiten enthalten. Alternativ kann aas den Bezug bildende Fluorpolymer kann auch ein Fluorthermoplast sein und beispeilsweise ECTFE, FEP, PVDF, und/oder THV enthalten. Nach einer weiteren Alternative kann das fluorierte Polymer auch ein Fluorpolymer-Lack ist. Das fluorierte Polymer kann jeweils perfluoriert sein, ohne hierauf beschränkt zu sein. Der Füllstoffgehalt des Bezugs kann ca. 20 Gew.-% bezogen auf das Gesamtgewicht des Bezugsmaterials betragen. Die Schichtdicke des Bezuges kann ca. 40 µm betragen. Zwischen Bezug und Walzenkern kann eine Zwischenschicht aus Hartgummi vorgesehen sein, deren Härte kleiner/gleich der Härte des fluoropolymeren Bezuges ist.

Der oben beschriebene Bezug oder ein anderer Bezug nach der vorliegenden Erfindung kann ein fluoropolymer Bezug sein, der eine Ritzhärte von 6B nach ISO 15184:1998 (E) aufweist oder härter ist, beispielsweise eine Ritzhärte von ≥ 4B, ≥ 2B oder ≥ B aufweist, vorzugsweise härter ist und eine Ritzhärte von ≥ F oder ≥ H, besonders bevorzugt eine Ritzhärte von ≥ 2H oder ≥ 4H aufweist.

Der Ritztest kann jeweils bei Raumtemperatur (22 Grad Celsius) und bei einer relativen Luftfeuchtigkeit von 50 % durchgeführt werden. Zur Bestimmung der hier angegebenen Ritzhärte kann ein Elcometer 501 Bleistifthärte-Prüfergerät eingesetzt werden. Die Ritzhärte kann unter Verwendung von Stiften des Typs Faber-Castell 9000 Design Set (Stifthärte 6B-6H) ermittelt werden. Diese Bedingungen können für sämtliche Angaben bezüglich der Erfindung gelten. Die angegebene Bleistifthärte (Ritzhärte) entspricht somit jeweils dem härtesten Bleistift, bei welchem eine entsprechende Ritzmarke gerade noch nicht erkennbar ist, beispielsweise durch optische Wahrnehmung durch Augenscheinnahme oder durch manuelles ertasten.

Im Rahmen der Erfindung gilt, wie durch die experimentellen Untersuchungen an den erfindungsgemäßen Bezügen festgestellt wurde, dass ein gerade noch sichtbarer Ritz eine Tiefe von ca. 1 µm aufweist, wobei ein solcher Ritz nicht mehr manuell tastbar ist. Ritze oder Riefen mit einer Tiefe unter 0,5 µm, die eine plastische Deformation des Bezugmaterials darstellen können, sind durch die im Rahmen der Untersuchungen zu der Erfindung benutzen Messgeräte nicht mehr messbar und auch im Glanzwinkel für das menschliche Auge nicht mehr wahrnehmbar. Die Messung der Ritztiefe erfolgte im Rahmen der Erfindung durch Abformen der Ritze mittels geeigneter Abdruckmassen wie beispielsweise "Mikrosil"-Abdruckmassen, die anschließend unter einem Oberflächentaster für das Tastschnittverfahren nach DIN ISO 4288.1989 hinsichtlich ihrer Profilhöhe vermessen wurden, z. B. mittels eines Gerätes des Typs "waveline" der Firma Hommelwerke. Alternativ kann zur Bestimmung der Profilhöhe ein Streifentriangulationsmessgerät zur Strukturanalyse von Oberflächen wie z.B. das Gerät ODSCAD der Firma GF Messtechnik (siehe Werte der GFM-Auswertung der Tabellen 1 und 2) oder ein Weisslichtinterferrometer herangezogen werden. Ausgehend von diesen Untersuchungen kann somit festgestellt werden, dass bei der im Rahmen der Erfindung jeweils angegebenen Ritzhärte des Walzenbezuges die durch den Ritzversuch erzeugten (nicht mehr wahrnehmbaren) Riefen eine Tiefe von ≤ 0,5 µm aufweisen, falls vorhanden, was für Beschichtungen mit einer Oberflächenrauhigkeit Rz von ≤ 2 µm gilt.

Die Ritzhärten im Rahmen der Erfindung beziehen sich auf Oberflächen mit einer Rauhigkeit Rz von 2-3 µm, insbesondere ca. 2 µm oder kleiner, sofern nichts anderes angegeben ist. Sollte die Rauhigkeit eines zu untersuchenden Bezuges größer als ca. 2-3 µm betragen, so sollte dieser vor der Durchführung des Ritzversuches durch geeignete Mittel, wie beispielsweise durch Polieren, auf den genannten Rauhigkeitswert Rz von 2-3 µm, insbesondere ca. 2 µm, geglättet werden, um vergleichbare Ergebnisse zu liefern.

Die jeweils erzeugten sichtbaren Ritze haben typischerweise eine Breite von 200-300 µm oder mehr, insbesondere bei tieferen Ritzen.

Die Messwerte wurden jeweils an einer mit dem Bezugmaterial versehenen Platte/Blech bei einer Dicke des Bezuges von ca. 40 µ bestimmt. Die Werte gelten jedoch entsprechend, wenn die Ritzuntersuchungen an einer entsprechend mit dem Bezug beschichteten Walze durchgeführt werden.

Allgemein kann im Rahmen der Erfindung das Bezugmaterial auf den Walzenkern aufgebracht werden, beispielsweise aus flüssiger Phase, wobei der Walzenkern mit einem Haftvermittler präpariert sein kann. Gegebenenfalls kann auch auf Kern zunächst eine harte Zwischenschicht aufgebracht werden, gegebenenfalls ebenfalls unter Verwendung eines Haftvermittlers, wobei dann auf die harte Zwischenschicht seinerseits ein Haftvermittler und dann das Bezugmaterial durch geeignete Verfahren aus flüssiger Phase als Coating aufgebracht wird, so dass der Bezug eine Schichtdicke in der Größenordnung von 15 bis 50 µm aufweisen kann, sofern nichts anderes angegeben ist.

Bei den Probeblechen für die Ritzuntersuchungen handelt es sich um sandgestrahltes Blech mit einem Rz kleiner 15µm, die nachfolgend mit 15 µm eines geeigneten Haftvermittlers aus flüssiger Phase im Sprühauftrag beschichtet wurden und sodann nach halbstündiger Zwischentrocknung bei 40°C mit dem Funktionscoating (Bezug) aus Fluorkohlenwasserstoffharz ebenfalls im Sprühauftrag, diesmal zweistufig, mit ca 25µm beschichtet wurde, nach zweistündiger Trocknung bei Raumtemperatur sodann 4 Stunden bei 140°C vernetzt wurde. Die sich ergebende Rauigkeit der Bezugoberfläche ist vor allem ein Resultat der Sprüh- und Auftragsparameter. Je trockner das Aerosol aufgetragen wird, desto rauer ist die Beschichtung. Der Test wird durchgeführt nach 24 Stunden Lagerung an Normalklima.

Ausführungsbeispiel 1 bezieht sich hierbei auf einen ersten erfindungsgemäßen Walzenbezug mit einer Oberflächenrauhigkeit der unbeschädigten Oberfläche von 1,4 µm (Rz). Als Substrat dient ein Stahlblech.

| Bleistifthärte | Stahl 1) | GFM-Auswertung Tiefe [µm] | |
|---|---|---|---|
| | | | |
| **4B** | unsichtbar | nicht gemessen | |
| **3B** | Auflagepunkt des Bleistiftes minimal sichtbar | Messung nicht auswertbar | |
| **2B** | sichtbarer Kratzer, nicht tastbar | ∼1.3 | |
| B | sichtbarer Kratzer, tastbar | ∼ 1.8 | |
| HB | sichtbarer Kratzer, tastbar | ∼ 2.5 | |
| F | sichtbarer Kratzer, tastbar (Decklack angekratzt) | ∼ 2.6 | |
| H | Sichtbarer Kratzer, tastbar (punktförmige Zerstörung der Oberfläche bis auf das Metall) | ∼ 2.25 | |
| 2H | sichtbarer Kratzer, tastbar (1mm lange Zerstörung der Oberfläche bis auf das Metall) | ∼ 4.6 | |
| 3H | 12mm lange Zerstörung der Oberfläche bis auf die Primer-Schicht, punktförmige Zerstörung der Oberfläche bis auf das Metall | ∼ 20.0 | |
| 4H | 14mm lange Zerstörung der Oberfläche bis auf die Primer-Schicht, punktförmige Zerstörung der Oberfläche bis auf das Metall | ∼16.0 | |

| | | | |
|---|---|---|---|
| 1) Fluorkohlenwasserstoffharz (Material des Walzenbezugs) beschichtet | | | |

Ausführungsbeispiel 2 zeigt eine Ritzhärtebestimmung nach Wolff-Willborn an einem weiteren Ausführungsbeispiel. Die Oberflächenrauhigkeit der unbeschädigten Oberfläche betrug hierbei 5 µm (RZ). Substrat ist ein Stahlblech. Die Dicke der untersuchten Bezugschicht ist 40 µm.

| Bleistifthärte | Stahl 1) | GFM-Auswertung Tiefe [µm] | |
|---|---|---|---|
| | | | |
| **2B** | unsichtbar | nicht gemessen | |
| B | unsichtbar | nicht gemessen | |
| HB | unsichtbar | Messung nicht auswertbar | |
| F | punktförmige Zerstörung des Decklacks bis auf das Metall | ∼ 40 | |
| H | punktförmige Zerstörung des Decklacks bis auf das Metall | ∼ 40 | |
| 2H | punktförmige Zerstörung des Decklacks bis auf das Metall | ∼ 35 | |
| 3H | punktförmige Zerstörung (1.33mm) des Decklacks bis auf das Metall und sichtbarer Kratzer, nicht tastbar | ∼ 45 | |
| 4H | punktförmige Zerstörung (1.14mm) des Decklacks bis auf das Metall und sichtbarer Kratzer, nicht tastbar | ∼ 49 | |
| 5H | Zerstörung (1.15 u. 2.11mm) des Decklacks bis auf das Metall | ~ 36 | |
| 6H | Zerstörung (2.83 u. 3.08mm) des Decklacks bis auf das Metall | ~ 34 | |

| | | | |
|---|---|---|---|
| 1) Fluorkohlenwasserstoffharz (Material des Walzenbezugs) beschichtet Rz-Wert der unbeschädigten Oberfläche: 4.95 µm | | | |

## Patentansprüche

1. Reiber- oder Übertragungswalze für Druckmaschinen, insbesondere Offsetdruckmaschinen, wobei die Walze einen starren Kern und einen auf dem Kern aufgebrachten, dauerhaft befestigten Bezug aus einem polymeren Material aufweist, wobei der Bezug, mittels einer Haftvermittlerschicht oder unmittelbar auf dem Kern oder auf einer hartelastischen Zwischenschicht mit einer Härte von ≥ 10 Shore D aufgebracht ist, wobei der Bezug zu mehr als 50 Gew.-% aus fluorierten Polymeren besteht und der Bezug eine Härte von ≥ 15 Shore D und oder eine Ritzhärte nach ISO 15184 von 6B oder härter aufweist, **dadurch gekennzeichnet, dass** das fluorierte Polymer ein duroplastisches oder energieelastisches Material ist.

2. Walze nach Anspruch 1 , **dadurch gekennzeichnet, dass** die Oberflächenenergie der Walzenbezugoberfläche ≤ 25 mN/m beträgt.

3. Walze nach einem der Ansprüche 1 oder 2, **dadurch gekennzeichnet, dass** die Härte des Bezuges im Bereich von 25 bis 80 Shore D liegt.

4. Walze nach einem der Ansprüche 1 bis 3, **dadurch gekennzeichnet, dass** die Härte der hartelastischen Zwischenschicht im Bereich von 20 bis 50 Shore D liegt.

5. Walze nach einem der Ansprüche 1 bis 4, **dadurch gekennzeichnet, dass** die Walze eine Oberflächenrauhigkeit von ≤ 15 µm Rz aufweist.

6. Walze nach einem der Ansprüche 1 bis 5, **dadurch gekennzeichnet , dass** das fluorierte Polymer bezogen auf das Polymergrundgerüst mit einer Kohlenstoffzahl entsprechend 100 C4-C8 Monomeren mehr als 10 bis 20 Vernetzungsstellen aufweist.

7. Walze nach einem der Ansprüche 1 bis 6, **dadurch gekennzeichnet, dass**
(i) das fluorierte Polymer mindestens eines oder mehrere aus der Gruppe von jeweils fluoriertem Polyurethanharz, Polyesterharz, Epoxydharz, Acrylatharz, Polycarbonat und Polyetherharz ist und/oder dass
(ii) das fluorierte Polymer ein polymeres, nicht-elastisches Fluorsilikon ist oder polymere, nicht-elastische Fluorsilikoneinheiten enthält.

8. Walze nach einem der Ansprüche 1 bis 7, **dadurch gekennzeichnet, dass** das Polymer ein hochvernetztes nicht-elastisches Fluorpolymer oder ein Fluorthermoplast oder ein Fluorpolymer-Lack ist.

9. Walze nach Anspruch 8, **dadurch gekennzeichnet, dass** das Fluorpolymer ein Copolymer, einschießlich Terpolymer oder Tetrapolymer, ist, welches Vinylidenfluorid-, Hexafluorpropylen-, Chlortrifluorethylen-, Hydropentafluorpropylen- Tetrafluorethylen-, Perfluorvinylether-, Perfluormethylvinylether- und/oder Ethylen-Monomereneinheiten enthält; und oder
dass der Fluorthermoplast mindestens eines oder mehrere der Polymere der ECTFE, ETFE, FEP, PFA, PVDF, PTFE und/oder THV enthält.

10. Walze nach einem der Ansprüche 1 bis 9, **dadurch gekennzeichnet , dass** das fluorierte Polymer einen Fluorgehalt aufweist, so dass ≥ 50 Atomprozent der Wasserstoffatome des Polymers durch Fluoratome ersetzt sind.

11. Walze nach einem der Ansprüche 1 bis 10, **dadurch gekennzeichnet, dass** der Füllstoffgehalt des Bezugs ≤ 75 Gew.-% bezogen auf das Gesamtgewicht des Bezugsmaterials beträgt.

12. Walze nach einem der Ansprüche 1 bis 11, **dadurch gekennzeichnet, dass** die Schichtdicke des Bezuges ≤ 200 µm beträgt.

13. Walze nach einem der Ansprüche 1 bis 12, **dadurch gekennzeichnet, dass** die Härte der Zwischenschicht kleiner/gleich der Härte des fluoropolymeren Bezuges ist und/oder dass die Elastizität der Zwischenschicht größer/gleich der Elastizität des fluoropolymeren Bezuges ist.

14. Walze nach einem der Ansprüche 1 bis 13, **dadurch gekennzeichnet, dass** die hartelastische Zwischenschicht aus Hartgummi besteht.

15. Druckmaschine mit zumindest einer Walze nach einem der Ansprüche 1 bis 14.

## Claims

1. Contact or transfer roller for printing machines, in particular offset printing machines, wherein said roller has a rigid core and a cover from a polymer material applied and permanently fixed to the core, wherein said cover is applied by means of a coupling agent layer or directly to the core or to a hard-elastic intermediate layer having a hardness of ≥ 10 Shore D, wherein the cover consists for more than 50% by weight of fluoridated polymers and wherein the cover has a hardness of ≥15 Shore D and/or a scratch hardness according to ISO 15184 of 6B or higher, **characterized in that** the fluoridated polymer is a thermosetting or energy-elastic material.

2. Roller according to claim 1, **characterized in that** the surface energy of the surface of the roller cover amounts to ≤ 25 mN/m.

3. Roller according to one of the claims 1 or 2, **characterized in that** the hardness of the cover is within a range of 25 to 80 Shore D.

4. Roller according to one of the claims 1 to 3, **characterized in that** the hardness of the hard-elastic intermediate layer is within a range of 20 to 50 Shore D.

5. Roller according to one of the claims 1 to 5, **characterized in that** the roller has a surface roughness ≤ 15 µm Rz.

6. Roller according to one of the claims 1 to 5, **characterized in that** the fluoridated polymer comprises more than 10 to 20 cross-linking points in relation to the polymer basic structure having a carbon number corresponding to 100 C4-C8 monomers.

7. Roller according to one of the claims 1 to 6, **characterized in that**
(i) the fluoridated polymer comprises at least one or more from the group of fluoridated polyurethane resin, polyester resin, epoxy resin, acrylate resin, polycarbonate and polyether resin respectively and/or
(ii) the fluoridated polymer is a polymeric, non-elastic fluorosilicone or contains polymeric, non-elastic flourosilicone units.

8. Roller according to one of the claims 1 to 7, **characterized in that** the polymer is a highly cross-linked non-elastic fluorinated polymer or a fluorinated thermoplastic material or a fluorinated polymer lacquer.

9. Roller according to claim 8, **characterized in that** the fluorinated polymer is a copolymer, inclusive terpolymer or tetrapolymer, which contains monomer units of vinylidene fluoride, hexafluoropropylene, chlortrifluoroethylene, hydropentafluoropropylene, tetrafluoroethylene, perfluorovinyl ether, perfluoromethylvinyl ether and/or ethylene; and/or that the fluorinated thermoplastic material comprises at least one or several of the polymers of ECTFE, ETFE, FEP, PFA, PVDF, PTFE and/or THV.

10. Roller according to one of the claims 1 to 9, **characterized in that** the fluoridated polymer has a fluorine content such that ≥ 50 atomic percent of the hydrogen atoms of the polymer are substituted for fluorine atoms.

11. Roller according to one of the claims 1 to 10, **characterized in that** filler content of the cover amounts to ≤ 75% by weight in relation to the total weight of the cover material.

12. Roller according to one of the claims 1 to 11, **characterized in that** the layer thickness of the cover amounts to ≤ 200 µm.

13. Roller according to one of the claims 1 to 12, **characterized in that** the hardness of the intermediate layer is smaller than/equal to the hardness of the fluoridated polymer cover and/or that the elasticity of the intermediate layer is larger than/equal to the elasticity of the fluoridated polymer cover.

14. Roller according to one of the claims 1 to 13, **characterized in that** the hard-elastic intermediate layer consists of hard rubber.

15. Printing machine comprising at least one roller according to one of the claims 1 to 14.

## Revendications

1. Cylindre de contact ou de transfert pour imprimeuses, notamment imprimeuses offset, le cylindre comportant un coeur rigide et une enveloppe en un matériau polymère appliqué et fixé sur le coeur de manière durable, l'enveloppe étant appliquée par le biais d'une couche d'agent adhésif ou directement sur le coeur ou sur une couche intermédiaire dure-élastique avec une dureté ≥10 Shore D, l'enveloppe consistant pour plus de 50% en poids en polymères fluorés et l'enveloppe ayant une dureté ≥ 15 Shore D et/ou une dureté superficielle à la rayure selon ISO 15184 de 6B ou plus, **caractérisé en ce que** le polymère fluoré est un matériau thermodurcissable ou dure-élastique.

2. Cylindre selon la revendication 1, **caractérisé en ce que** l'énergie superficielle de la surface de l'enveloppe du cylindre se monte à ≤ 25 mN/m.

3. Cylindre selon l'une des revendications 1 ou 2, **caractérisé en ce que** la dureté de l'enveloppe est dans le domaine de 25 à 80 Shore D.

4. Cylindre selon l'une des revendications 1 à 3, **caractérisé en ce que** la dureté de la couche intermédiaire dure-élastique est dans le domaine de 20 à 50 Shore D.

5. Cylindre selon l'une des revendications 1 à 4, **caractérisé en ce que** le cylindre a une rugosité de la surface de ≤ 15 µm Rz.

6. Cylindre selon l'une des revendications 1 à 5, **caractérisé en ce que** le polymère fluoré comporte plus que 10 à 20 noeuds de réticulation par rapport à la structure de base du polymère avec un nombre de carbone d'autant 100 monomères C4-C8.

7. Cylindre selon l'une des revendications 1 à 6, **caractérisé en ce que**
(i) le polymère fluoré est au moins un ou plusieurs choisis dans le groupe consistant en résine polyuréthane fluorée, résine polyester, résine époxy, résine acrylique, polycarbonate et résine polyester et/ou
(ii) le polymère fluoré est un fluor silicone non élastique ou contient des unités de polymères fluor silicone non-élastiques.

8. Cylindre selon l'une des revendications 1 à 7, **caractérisé en ce que** le polymère est un fluor polymère non-élastique fortement réticulé ou une matière thermoplastique fluoré ou une laque fluor polymère.

9. Cylindre selon la revendication 8, **caractérisé en ce que** le polymère fluoré est un copolymère, y compris le terpolymère ou tetrapolymère, qui contient des unités de monomères du fluorure de vinylidène, hexafluorpropylène, chlortrifluorethylène, hydropentafluorpropylène, tetrafluorethylène, éther de vinyle perfluorique, éther de methyle et vinyle perfluorique et/ou éthylène ; et/ou
que la matière thermoplastique fluorique contient au moins un ou plusieurs de polymères de ECTFE, ETFE, FEP, PFA, PVDF, PTFE et/ou THV.

10. Cylindre selon l'une des revendications 1 à 9, **caractérisé en ce que** le polymère fluoré présente une teneur en chlore de sorte que ≥ 50 pourcent atomique des atomes de hydrogène du polymère se sont substitués aux atomes de fluor.

11. Cylindre selon l'une des revendications 1 à 10, **caractérisé en ce que** la teneur en matière de charge de l'enveloppe se monte à ≤ 75% en poids par rapport au poids total du matériel de l'enveloppe.

12. Cylindre selon l'une des revendications 1 à 11, **caractérisé en ce que** l'épaisseur de couche de l'enveloppe se monte à ≤ 200 µm.

13. Cylindre selon l'une des revendications 1 à 12, **caractérisé en ce que** la dureté de la couche intermédiaire est inférieure/égale à la dureté de l'enveloppe en polymère fluoré et/ou que l'élasticité de la couche intermédiaire est supérieure/égale à l'élasticité de l'enveloppe en polymère fluoré.

14. Cylindre selon l'une des revendications 1 à 13, **caractérisé en ce que** la couche intermédiaire dure-élastique consiste en caoutchouc dur.

15. Imprimeuse comportant au moins un cylindre selon l'une des revendications 1 à 14.
